# EUROPÄISCHE PATENTANMELDUNG

(11) **EP 0 504 704 A1**
(43) Veröffentlichungstag der Anmeldung: **23.09.1992**
(21) Anmeldenummer: 92104032.5
(22) Anmeldetag: 09.03.1992
(51) Int. Cl.: C25D 5/34, C25D 3/44

(54) **Vorbehandlung von metallischen Werkstoffen für die galvanische Beschichtung mit Metall**

(30) Priorität: 20.03.1991 DE 4109145
(71) Anmelder: SIEMENS AKTIENGESELLSCHAFT, D-80333 München (DE)
(72) Erfinder: Birkle, Siegfried, Dr., W-8552 Höchstadt/Aisch (DE); Stöger, Klaus, Dipl.-Ing. (FH), W-8500 Nürnberg (DE)

(57) **Zusammenfassung**

Bei einem Verfahren zur Vorbehandlung von metallischen Werkstoffen für die direkte galvanische Beschichtung mit Metall aus nicht-wäßrigen Lösungen, insbesondere mit Aluminium aus aprotischen Elektrolytmedien, wird zunächst die Oberfläche des metallischen Werkstoffes vorgereinigt und dann wird der Werkstoff unter einer Inertgasatmosphäre folgenden Behandlungsschritten mit sauerstofffreien Agenzien unterworfen:
(a) Aktivieren mit einer wäßrigen Lösung einer anorganischen oder organischen Säure,
(b) Entfernen der Aktivierlösung durch Spülen mit Wasser,
(c) Trocknen mit Inertgas bzw. im Vakuum oder Spülen mit Alkohol oder einem Entwässerungsmittel auf organischer Basis und Spülen mit einem aromatischen Kohlenwasserstoff oder Trocknen mit Inertgas bzw. im Vakuum.

## Beschreibung

Die Erfindung betrifft ein Verfahren zur Vorbehandlung von metallischen Werkstoffen für die direkte galvanische Beschichtung mit Metall aus nicht-wäßrigen Lösungen, insbesondere mit Aluminium aus aprotischen Elektrolytmedien.

Die direkte galvanische Beschichtung mit Aluminium erweist sich insbesondere bei solchen Werkstoffen als problematisch, die schnell korrodieren; dies sind beispielsweise Aluminium, Eisen und Zink sowie deren Legierungen. Hierbei ist eine haftfeste Abscheidung von Aluminium nämlich nicht gewährleistet.

Es ist bekannt, daß metallische Werkstoffe nur dann haftfest galvanisiert werden können, wenn ihre Oberfläche vollkommen metallisch blank, d.h. frei von Oxid- und Fettschichten ist. Bei edleren Metallen, wie Kupfer, Silber und Gold, kann dies hinsichtlich der galvanischen Aluminierung, wie von der Galvanik her bekannt, beispielsweise durch Beizen oder kathodisches Entfetten erreicht werden. Unedlere Metalle, insbesondere Aluminium-, Eisen- und Zink-Werkstoffe, können bislang dagegen nur durch Aufbringen eines sogenannten Haftvermittlers, d.h. einer Zwischenschicht, beispielsweise aus Nickel oder Kupfer, haftfest aluminiert werden. Andernfalls bilden nämlich die Werkstoffe beim Spülen mit Wasser - bei Anwesenheit von Luft - eine so dicke Oxidschicht aus, daß sie nicht haftfest beschichtbar sind.

Zur Lösung des Problems einer direkten Beschichtung metallischer Werkstücke mit Aluminium ist es bereits bekannt, zumindest den letzten der zur Formgebung der Werkstücke dienenden Verfahrensschritt unter einem auf die anfallenden blanken Metalloberflächen einwirkenden aprotischen, wasser- und sauerstofffreien gasförmigen und/oder flüssigen Schutzmedium durchzuführen (siehe: DE-PS 22 60 191). Nachteilig ist dabei, daß man an den letzten zur Formgebung dienenden Verfahrensschritt gebunden ist und dieses Verfahren somit als allgemeine Vorbehandlungsmethode nicht in Frage kommt.

Aus der DE-PS 21 66 843 ist ein Verfahren zur Vorbehandlung von Leichtmetallen für die galvanische Abscheidung von Aluminium aus wasserfreien metallorganischen Elektrolytmedien bekannt, bei dem die Oberfläche von Formstücken und Bauteilen aus den Leichtmetallen durch Druckstrahlen mit Hartstoffpartikeln in einem wasserfreien aprotischen Medium behandelt wird. Diese Vorgehensweise ist bei Leichtmetallen nur für einfach geformte Produkte und auch dabei nur bedingt anwendbar, für Eisenwerkstoffe ist sie überhaupt nicht geeignet, da hierbei einerseits die Gefahr des Auftretens von magnetischen Teilchen besteht und andererseits das Strahlmittel nicht vollständig entfernt werden kann. Außerdem kann dieses Verfahren nur dort eingesetzt werden, wo die Werkstücke keiner exakten Beibehaltung der Maßhaltigkeit unterliegen.

Aus der EP-OS 0 054 743 ist ein Verfahren zur chemischen Entfernung von Oxidschichten von Gegenständen aus Metallen, insbesondere Titan und Nickel und deren Legierungen sowie ChromNickel-Stählen, zur anschließenden Beschichtung mit Metallen, insbesondere in einem organischen Elektrolyten, bekannt, das eine haftfeste Beschichtung der genannten Werkstoffe ermöglichen soll. Dazu wird eine Behandlung in einem wasserfreien organischen Medium mit einem Gemisch aus Fluorwasserstoff (HF) und einem oder mehreren Alkalifluoriden und/oder Ammoniumfluorid durchgeführt. Insbesondere im Falle von Titan besteht das verwendete Medium aus einem wasserfreien Alkohol, insbesondere Methanol, mit einem Gehalt von 3 bis 8 Gew.-% Fluorwasserstoff, 5 bis 8 Gew.-% Ammoniumfluorid und 5 bis 10 Gew.-% eines Alkalifluorids, insbesondere Natriumfluorid; die Behandlungstemperatur liegt zwischen 10 und 50 °C. Die Entfernung der Oxidschicht kann auf elektrochemischem Weg unterstützt werden, wobei die Werkstücke, unter Zugabe eines Leitsalzes, abwechselnd anodisch und kathodisch geschaltet werden.

Nachteilig bei diesem Verfahren ist, daß die Behandlung in einem relativ aggressiven Medium erfolgt und daß ausschließlich wasserfrei gearbeitet wird. Außerdem kann es beim elektrochemisch unterstützten Beizprozeß zu Belägen auf den Substraten und zu einer Gasentwicklung (Wasserstoff bzw. Sauerstoff) kommen, und darüber hinaus sind die dabei erforderlichen Leitsalze, wie Natriumsulfat, schlecht löslich oder können auskristallisieren.

Aufgabe der Erfindung ist es, ein Verfahren zur Vorbehandlung von metallischen Werkstoffen anzugeben, das es erlaubt, insbesondere Eisenwerkstoffe - aus nicht-wäßrigen Lösungen bzw. Elektrolytsystemen - direkt, d.h. ohne Zwischenschicht, haftfest mit Metall, insbesondere Aluminium, zu beschichten.

Dies wird erfindungsgemäß dadurch erreicht,
- daß die Oberfläche des metallischen Werkstoffes vorgereinigt wird,
- und daß der Werkstoff unter einer Inertgasatmosphäre folgenden Behandlungsschritten mit sauerstofffreien Agenzien unterworfen wird:
   (a) Aktivieren mit einer wäßrigen Lösung einer anorganischen oder organischen Säure,
   (b) Entfernen der Aktivierlösung durch Spülen mit Wasser,
   (c) Trocknen mit Inertgas bzw. im Vakuum oder Spülen mit Alkohol oder einem Entwässerungsmittel auf organischer Basis und Spülen mit einem aromatischen Kohlenwasserstoff oder Trocknen mit Inertgas bzw. im Vakuum.

Beim erfindungsgemäßen Verfahren wird die metallische Substratoberfläche zunächst werkstoffgerecht vorgereinigt. Dies erfolgt in an sich bekannter Weise durch eine wäßrige Behandlung; dabei wird der Werkstoff entfettet und gebeizt und dann mit Wasser gespült. Das Entfetten erfolgt beispielsweise durch Abkochentfettung oder elektrische Entfettung; zum Beizen dienen konventionelle Spar-Beizlösungen, d.h. Inhibitor enthaltende Beizlösungen in Form wäßriger anorganischer Säuren. Die Vorreinigung selbst erfolgt - in konventioneller Weise - an Luft.

Vorteilhaft - und alternativ dazu - kann die Vorbehandlung des metallischen Werkstoffes auch in der Weise erfolgen,
- -: daß die Oberfläche des metallischen Werkstoffes entfettet und mit Wasser gespült wird,
- -: und daß der Werkstoff unter einer Inertgasatmosphäre folgenden Behandlungsschritten mit sauerstofffreien Agenzien unterworfen wird:
(a) Beizen mit einer konventionellen wäßrigen Beizlösung,
(b) Entfernen der Beizlösung durch Spülen mit Wasser,
(c) Trocknen mit Inertgas bzw. im Vakuum oder Spülen mit Alkohol oder einem Entwässerungsmittel auf organischer Basis und Spülen mit einem aromatischen Kohlenwasserstoff oder Trocknen mit Inertgas bzw. im Vakuum.

In diesem Fall erfolgt somit quasi eine konventionelle Vorbehandlung, allerdings mit dem wesentlichen Unterschied, daß die Vorbehandlung des metallischen Werkstoffes, beginnend mit dem Beizen, unter einer Inertgasatmosphäre erfolgt, wobei ferner wichtig ist, daß sauerstofffreie Agenzien verwendet werden.

Das erfindungsgemäße Verfahren ermöglicht eine haftfeste Beschichtung des Werkstoffes mit Metall. Dies ist überraschend und konnte nicht vorhergesehen werden, weil bekanntlich dann nicht haftfest beschichtet werden kann, wenn eine Deckschicht vorhanden ist. Beim erfindungsgemäßen Verfahren wird aber mit Wasser gespült, d.h. die Aktivier- bzw. Beizlösung wird mit Wasser entfernt, und zwar mit sauerstofffreiem Wasser. Es ist aber bekannt, daß beispielsweise Eisen - bei Ausschluß von Sauerstoff - von destilliertem Wasser gelöst wird, wobei sich eine Schicht von Eisen(II)-hydroxid bildet.

Beim erfindungsgemäßen Verfahren sind zwei Maßnahmen von entscheidender Bedeutung dafür, daß bei der nachfolgenden galvanischen Beschichtung eine ausreichende Haftung des Metalls am Werkstoff erzielt wird. Dies ist zum einen das Arbeiten unter einer Inertgasatmosphäre und zum anderen die Verwendung sauerstofffreier Aktivier- bzw. Beizlösungen und Spülbäder; als Inertgas dient dabei vorzugsweise Argon oder Stickstoff. Im übrigen bedeutet im Rahmen der vorliegenden Patentanmeldung der Begriff "sauerstofffrei", daß die Agenzien mit einem Inertgas gesättigt sind, wobei aber noch Spuren von Sauerstoff vorhanden sein können.

Das Arbeiten unter Inertgas erfolgt vorzugsweise in einem geschlossenen sauerstofffreien System. Diese Verfahrensweise erweist sich insbesondere dann als vorteilhaft, wenn Eisenwerkstoffe beschichtet werden sollen. Ein weiterer Vorteil eines geschlossenen Systems ist darin zu sehen, daß die Umweltbelastung gering ist, da keine giftigen Dämpfe in die Raumluft gelangen. Ein derartiges System unterliegt ferner einer geringeren Korrosion und ist bedienungsfreundlich. Das erfindungsgemäße Verfahren insgesamt bietet den wesentlichen Vorteil, daß infolge der Möglichkeit einer direkten galvanischen Beschichtung, wobei auf eine Zwischenschicht verzichtet werden kann, die galvanotechnische Entsorgung von Schwermetallen, wie Kupfer und Nickel, in Form von Galvanisierbädern, Schlämmen und Abwässern entfällt.

Beim Arbeiten in einem geschlossenen System stört der durch Beizen oder kathodisches Entfetten entstehende Wasserstoff nicht, weil dabei insgesamt eine reduzierende Inertgasatmosphäre geschaffen wird, durch welche die Oxidation der Werkstoffoberfläche, beispielsweise aus Eisen, vermindert wird. Der bei einer elektrischen Entfettung entstehende Sauerstoff muß jedoch separat entfernt werden.

Um die Beiz- bzw. Aktivierlösungen und die Spülbäder sauerstofffrei zu erhalten, können diese mittels Ultraschall entgast und unter Inertgas aufbewahrt werden. Die Sauerstofffreiheit der Lösungen und Bäder im Betrieb wird am zweckmäßigsten in der Weise erreicht, daß in sie - mittels Düsen am Boden der entsprechenden Behälter - Inertgas eingeblasen wird. Das Inertgas kann dazu auch im Kreislauf geführt werden.

Beim erfindungsgemäßen Verfahren beträgt die Dauer der einzelnen Spülvorgänge, d.h. der Zeitraum vom Beginn des einen Spülvorgangs bis zum Beginn des nächsten bzw. bis zur Aluminierung, im allgemeinen jeweils bis zu 10 min; vorzugsweise beträgt dieser Zeitraum jeweils bis zu 5 min.

Die Behandlung mit der Aktivierlösung dient beim erfindungsgemäßen Verfahren dazu, die dünnen Oxidschichten zu beseitigen, die sich bei der wäßrigen Vorreinigung an Luft bilden. Die Aktivierung selbst erfolgt mit einer wäßrigen Lösung einer anorganischen oder organischen Säure, wozu vorzugsweise Schwefelsäure dient; daneben kann beispielsweise aber auch Salzsäure verwendet werden. Die Behandlung mit der Beizlösung, d.h. einer wäßrigen Lösung einer anorganischen Säure, dient ebenfalls zur Beseitigung von Oxidschichten. Im übrigen kann die Aktivierlösung - ebenso wie die Beizlösung - einen Inhibitor enthalten.

Da nach einer Aktivierung mit wäßrigen Lösungen nicht unmittelbar beschichtet werden kann, weil sich beispielsweise aluminiumorganische Elektrolyte sowohl an Luft als auch mit Feuchtigkeit zersetzen, ist es beim erfindungsgemäßen Verfahren wesentlich, daß die Substratoberfläche - nach der Aktivierung - von elektrolytschädlichen Substanzen befreit wird; dasselbe gilt beim Beizen. Dazu erfolgt zunächst eine Behandlung mit Wasser, und dann wird entweder mit einem Spülmedium gespült oder das feuchte Substrat mit einem vorzugsweise heißen Inertgas oder im Vakuum getrocknet. Als Spülmedium dient entweder ein Alkohol, vorzugsweise Isopropanol, oder ein handelsübliches Entwässerungsmittel auf organischer Basis ("dewatering fluid"). Nach dem Spülen mit Alkohol bzw. mit dem Entwässerungsmittel wird entweder noch mit einem aromatischen Kohlenwasserstoff, vorzugsweise Toluol, gespült oder mit einem vorzugsweise heißen Inertgas oder im Vakuum getrocknet. Dabei ist es vorteilhaft, wenn die Spülvorgänge unter Ultraschalleinwirkung erfolgen, weil dadurch eine vollständige Beseitigung der Aktivier- bzw. Beizlösung gewährleistet wird. An die Spülvorgänge schließt sich dann die galvanische Metallabscheidung an. Im Fall von Aluminium dient dazu ein sauerstofffreies aprotisches Elektrolytsystem wie es beispielsweise aus der EP-PS 0 084 816 bekannt ist.

Außer bei der elektrolytischen Aluminiumabscheidung kann das erfindungsgemäße Verfahren auch bei der elektrolytischen Abscheidung anderer Metalle aus nicht-wäßrigen organischen Elektrolyten Verwendung finden. Beispiele für derartige Metalle sind insbesondere Titan, Chrom, Eisen, Kobalt, Nickel, Kupfer, Zink und Zinn, wobei als nicht-wäßrige Lösungsmittel Alkohole und Ether sowie Dimethylformamid und Dimethylsulfoxid dienen können (siehe dazu beispielsweise: "Jahrbuch der Oberflächentechnik", Bd. 46 (1990), Metall-Verlag GmbH Berlin/Heidelberg, Seiten 163 bis 174).

Anhand von Ausführungsbeispielen, welche die Beschichtung verschiedener Werkstoffe mit Aluminium betreffen, soll die Erfindung noch näher erläutert werden.

Es zeigt sich, daß nach dem erfindungsgemäßen Verfahren insbesondere auch auf Eisenwerkstoffen haftfeste Aluminiumschichten erhalten werden. Zur Beurteilung der Haftfestigkeit dienen dabei Kratz- und Feilversuche sowie eine Erwärmung auf Temperaturen bis zu 250 °C. Bei Zugversuchen mittels Epoxidklebern erfolgt ein Reißen innerhalb des Klebers.

### Beispiel 1

### Beschichtung von Stahlblech

Das Stahlblech wird zunächst einer wäßrigen Vorreinigung (an Luft) unterworfen. Dazu wird das Blech in Trichlorethylen entfettet, mit einem handelsüblichen Beizmittel gereinigt (1 bis 2 min), unter Verwendung eines handelsüblichen Entfettungsmittels kathodisch entfettet (1 bis 2 min bei 5 bis 10 A/dm²) und dann mit Wasser gespült (0,5 bis 1 min). Anschließend erfolgt eine Aktivierung unter Inertgas (2 min) mit einer wäßrigen Lösung von Schwefelsäure (5 Vol.-%). Nach der Aktivierung wird das Blech - unter Inertgas - zunächst zweimal mit Wasser (jeweils 0,5 bis 1 min) und dann je zweimal mit Isopropanol und mit Toluol gespült (jeweils 0,5 bis 1 min), und anschließend erfolgt die Beschichtung mit Aluminium.

Bei dem unter Inertgas verlaufenden Verfahrensabschnitt läßt man zwischen den einzelnen Arbeitsschritten - Aktivieren, Spülen mit Wasser, Spülen mit Isopropanol, Spülen mit Toluol und Aluminieren - die an dem zu beschichtenden Substrat anhaftende Flüssigkeit abtropfen. Die Abtropfzeit beträgt dabei je Arbeitsschritt ca. 1 min. Das Einbringen des Substrats in die Aluminierzelle ("Chargierzeit"), das unter Inertgas durchgeführt wird, erfolgt innerhalb von 0,5 bis 1 min.

### Beispiel 2

### Beschichtung von Rundstahl und Stahlschrauben

Die Werkstücke werden zunächst - an Luft - in Trichlorethylen entfettet und dann mit Wasser gespült (0,5 bis 1 min). Anschließend erfolgt ein Beizen unter Inertgas (ca. 2 min) mit einer wäßrigen Lösung von Salzsäure (ca. 18,5 Vol.-%), die geringe Mengen eines Inhibitors und eines Netzmittels enthält. Nach dem Beizen werden die Werkstücke - unter Inertgas - mindestens einmal mit Wasser, mit Isopropanol und mit Toluol gespült (jeweils ca. 1 min), und anschließend erfolgt die Beschichtung mit Aluminium. Abtropfzeit (je Arbeitsschritt): 2 min; Chargierzeit: 0,5 bis 1 min.

### Beispiel 3

### Beschichtung von Stahlblech

Das Stahlblech wird zunächst entsprechend Beispiel 1 vorgereinigt und dann in entsprechender Weise mit wäßriger Schwefelsäure aktivert (4 min). Nach der Aktivierung wird zunächst zweimal mit Wasser (jeweils 0,5 min) und dann je einmal mit handelsüblichem Dewatering fluid und mit Toluol gespült (jeweils 1 min), und anschließend erfolgt die Beschichtung mit Aluminium. Abtropfzeit (je Arbeitsschritt): ca. 0,5 min; Chargierzeit: 0,5 bis 1 min.

### Beispiel 4

### Beschichtung von Stahlblech

Das Stahlblech wird zunächst entsprechend Beispiel 1 vorgereinigt und dann in entsprechender Weise mit wäßriger Schwefelsäure aktiviert (4 min). Nach der Aktivierung wird zunächst zweimal mit Wasser gespült (jeweils 0,5 min), dann wird mit heißem Stickstoff (60 °C) trockengeblasen (0,5 bis 1 min), und anschließend erfolgt die Beschichtung mit Aluminium. Abtropfzeit (je Arbeitsschritt): ca. 0,5 min; Chargierzeit: 0,5 bis 1 min.

### Beispiel 5

### Beschichtung eines Aluminium-Druckgußteils

Das Druckgußteil, das aus Aluminium, Silicium und Kupfer besteht, wird zunächst einer Vorreinigung unterworfen. Dazu wird das Werkstück mit Glasperlen gestrahlt, in Perchlorethylen entfettet, in einer wäßrigen Lösung von Salpetersäure (HN0₃) und Flußsäure (HF) gebeizt (60 Vol.-% 65 %ige HN0₃, 3 Vol.-% 50 %ige HF, Rest Wasser), unter Verwendung eines handelsüblichen Entfettungsmittels kathodisch entfettet und dann mit Wasser gespült. Anschließend wird entsprechend Beispiel 1 aktiviert (4 min). Nach der Aktivierung wird das Werkstück zunächst zweimal mit Wasser (jeweils 0,5 min) und dann je zweimal mit Isopropanol und mit Toluol gespült (jeweils 0,5 min), und anschließend erfolgt die Beschichtung mit Aluminium. Abtropfzeit (je Arbeitsschritt): ca. 0,5 min; Chargierzeit: 0,5 bis 1 min.

## Patentansprüche

1. Verfahren zur Vorbehandlung von metallischen Werkstoffen für die direkte galvanische Beschichtung mit Metall aus nichtwäßrigen Lösungen, insbesondere mit Aluminium aus aprotischen Elektrolytmedien, **dadurch gekennzeichnet,**
- daß die Oberfläche des metallischen Werkstoffes vorgereinigt wird,
- und daß der Werkstoff unter einer Inertgasatmosphäre folgenden Behandlungsschritten mit sauerstofffreien Agenzien unterworfen wird:
(a) Aktivieren mit einer wäßrigen Lösung einer anorganischen oder organischen Säure,
(b) Entfernen der Aktivierlösung durch Spülen mit Wasser,
(c) Trocknen mit Inertgas bzw. im Vakuum oder Spülen mit Alkohol oder einem Entwässerungsmittel auf organischer Basis und Spülen mit einem aromatischen Kohlenwasserstoff oder Trocknen mit Inertgas bzw. im Vakuum.

2. Verfahren zur Vorbehandlung von metallischen Werkstoffen für die direkte galvanische Beschichtung mit Metall aus nichtwäßrigen Lösungen, insbesondere mit Aluminium aus aprotischen Elektrolytmedien, **dadurch gekennzeichnet,**
- daß die Oberfläche des metallischen Werkstoffes entfettet und mit Wasser gespült wird,
- und daß der Werkstoff unter einer Inertgasatmosphäre folgenden Behandlungsschritten mit sauerstofffreien Agenzien unterworfen wird:
(a) Beizen mit einer konventionellen wäßrigen Beizlösung,
(b) Entfernen der Beizlösung durch Spülen mit Wasser,
(c) Trocknen mit Inertgas bzw. im Vakuum oder Spülen mit Alkohol oder einem Entwässerungsmittel auf organischer Basis und Spülen mit einem aromatischen Kohlenwasserstoff oder Trocknen mit Inertgas bzw. im Vakuum.

3. Verfahren nach Anspruch 1 oder 2, **dadurch gekennzeichnet,** daß die Dauer der einzelnen Spülvorgänge jeweils bis zu 10 min beträgt, vorzugsweise bis zu 5 min.

4. Verfahren nach einem der Ansprüche 1 bis 3, **dadurch kennzeichnet,** daß das Spülen unter Ultraschalleinwirkung erfolgt.

5. Verfahren nach einem oder mehreren der Ansprüche 1 bis 4, **dadurch gekennzeichnet,** daß als Inertgas Argon oder Stickstoff verwendet wird.

6. Verfahren nach einem oder mehreren der Ansprüche 1 bis 5, **dadurch gekennzeichnet,** daß als anorganische Säure Schwefelsäure verwendet wird.

7. Verfahren nach einem oder mehreren der Ansprüche 1 bis 6, **dadurch gekennzeichnet,** daß als Alkohol Isopropanol verwendet wird.

8. Verfahren nach einem oder mehreren der Ansprüche 1 bis 7, **dadurch gekennzeichnet,** daß als aromatischer Kohlenwasserstoff Toluol verwendet wird.
